# EUROPÄISCHE PATENTSCHRIFT

(11) **EP 1 205 582 B1**
(45) Veröffentlichungstag und Bekanntmachung des Hinweises auf die Patenterteilung: **20.08.2008**
(21) Anmeldenummer: 00124672.7
(22) Anmeldetag: 11.11.2000
(51) Int. Cl.: C25D 3/56, C25D 3/10

(54) **Verfahren zur elektrolytischen Abscheidung aus einer chromhaltigen Lösung**
Process for electrolytic deposition from a chrome containing solution
Procédé de dépôt électrolytique à partir d'une solution contenant de chrome

(43) Veröffentlichungstag der Anmeldung: 15.05.2002
(73) Patentinhaber: Enthone, Inc., West Haven, CT 06516 (US)
(72) Erfinder: Horsthemke, Helmut, 40227 Düsseldorf (DE)
(74) Vertreter: Stenger, Watzke & Ring

(56) Entgegenhaltungen:
- US-A- 5 196 108
- DATABASE WPI Section Ch, Week 198215 Derwent Publications Ltd., London, GB; Class M11, AN 1982-30415E XP002166021 & SU 834 264 A (MOSCOW METALLURG EVENING), 30. Mai 1981 (1981-05-30)

## Beschreibung

Die Verwendung von Chrom zur Oberflächenveredelung wird seit langem in der Industrie eingesetzt. Dabei reicht die Anwendungsbreite von dünnen Schichten für dekorative Zwecke bis hin zur Ausbildung von Hartchromschichten. Bei der modernen Hartverchromung sind eine hohe Härte und Verschleißbeständigkeit, eine Beständigkeit gegen chemische Einflüsse, eine Korrosionsbeständigkeit sowie eine hohe Temperaturbeständigkeit erstrebenswerte Vorteile.

Der überwiegende Teil der dekorativen Verchromung sowie fast die gesamte Hartverchromung wird mit CrO₃ als Elektrolyt durchgeführt. Die damit verbundenen Nachteile wie geringe Stromausbeuten bei gleichzeitig hohen Stromdichten, eine hohe Sensibilität gegenüber den Abscheidungsbedingungen bei einer geringen Streufähigkeit, sowie die Notwendigkeit des Einsatzes von Katalysatoren werden wegen der hervorragenden Schichteigenschaften von Chrom in Kauf genommen.

In weitaus größerem Maße als bei anderen metallabscheidenden Elektrolyten ist die Stromausbeute der Chromelektrolyte von der Elektrolytzusammensetzung und den verwendeten Verfahren abhängig. Daher wurden kontinuierlich Versuche unternommen, die Stromausbeute bei der Verchromung zu erhöhen. So offenbart die Patentschrift DE 34 02 554 die Verwendung einer organischen Verbindung als Mittel zur Erhöhung der Stromausbeute, bei der galvanischen Abscheidung von Hartchrom. Als organische Verbindung wird dabei der Einsatz einer gesättigten aliphatischen Sulfonsäure bzw. eines Sulfonsäurederivats offenbart. Auch die US 4,588,481 sowie die US 5, 176,813 offenbaren die Verwendung derartiger Substanzen zu dem Zweck, die Stromausbeuten zu erhöhen. Auch ist dem Stand der Technik aus der US-PS 37 45 097 bekannt, daß die Anwesenheit von Alkylsulfonsäuren im Elektrolyten zu irisierenden Effekten auf den an sich glänzenden Chromüberzügen führt, wodurch außergewöhnlich dekorative Überzüge abgeschieden werden.

Trotz vielfach bekannter Chromabscheidungsverfahren besteht nach wie vor ein großer Bedarf an Chromabscheideverfahren, die es ermöglichen, Überzüge mit besonderen Eigenschaften auszubilden. Metallische Überzüge dienen neben dekorativen Zwecken insbesondere der funktionellen Beschichtung von Werkstücken, um den beim bestimmungsgemäßen Einsatz auftretenden Beanspruchungsmechanismen durch geeignete Oberflächeneigenschaften, wie beispielsweise Härte, Verschleißfestigkeit, Korrosionsbeständigkeit, Reibbeschaffenheit oder thermische und chemische Beständigkeit Rechnung zu tragen. Diese Eigenschaften können insbesondere durch die Verwendung von Legierungen definierter Zusammensetzung beeinflußt werden. Desweiteren enthalten die verwendeten Elektrolyten oftmals spezielle Zusätze, welche die Eigenschaften der Überzüge zusätzlich beeinflussen.

Insbesondere die von Chromschichten bekannte Neigung zur Bildung von Mikrorissen, was zu einer geringen Korrosionsresistenz führt, hat zu der Suche nach Chromlegierungen geführt, welche die bekannten Vorteile verbessern, sowie die bekannten Nachteile beheben. Die Abscheidung von neben Chrom auch Molybdän oder Vanadium enthaltenden Legierungen durch Elektrolyse ist in einschlägigen Veröffentlichungen beschrieben. Insbesondere wurde versucht, durch Chrom-Molybdänlegierungen die Korrosions-, Abrieb-, und Hitzebeständigkeit zu verbessern. Tests zeigten jedoch, daß es sich als schwierig erwies, die veröffentlichten Verfahren zu reproduzieren. Desweiteren zeichnen sich die bekannten Verfahren zur Erzeugung einer Chrom-Molybdänlegierung durch eine äußerst geringe Stromausbeute aus, wodurch die bekannten Verfahren unökonomisch und im Bereich der Massengalvanisierung nicht einsetzbar waren.

Um den bekannten Nachteil der geringen Stromausbeute bei Abscheidung von Chrom-Molybdän-Schichten zu überkommen, ist aus der EP 0848 086 A1 bekannt, der Legierung lod zuzusetzen, um die Stromausbeute zu erhöhen. Dies ist natürlich mit dem Nachteil verbunden, daß giftige Dämpfe freigesetzt werden können und sich ferner durch Verflüchtigung die Konzentrationszusammensetzung im Bad verändert.

Die im Stand der Technik bekannten Verfahren führen nur zu matten Chrom-Molybdänlegierungen, die ungleich unattraktiver im Vergleich zu den bekannten reinen Chromschichten sind. Ferner besteht ein Bedürfnis ein Verfahren zu entwickeln, welches durch die Arbeitsbedingungen wenig beeinflußt wird, um eine konstante Qualität bei geringem Kontrollaufwand zu gewährleisten.

Aufbauend auf dem bekannten Stand der Technik liegt der vorliegenden Erfindung daher die **Aufgabe** zu Grunde, ein Verfahren zur Herstellung einer Legierung bereitzustellen, welche die im Stand der Technik bekannten Nachteile überkommt und die Erzeugung einer Schicht gewährleistet, welche sich durch eine im Vergleich zu den reinen Chromschichten höhere Korrosions- und insbesondere Chloridbeständigkeit auszeichnet, sowie insgesamt einen hohen Glanz aufweist und eine erhöhte Rißdichte zur vorteilhaften Beeinflußung der Korrosionsbeständigkeit zeigt. Ferner soll das Verfahren hohe Stromausbeuten gewährleisten. Ferner soll mit der Erfindung ein Elektrolyt zur Durchführung des Verfahrens vorgeschlagen werden.

**Gelöst** wird diese Aufgabe gemäß des Patentanspruch 1.

Gemäß eines ersten Lösungsansatzes wird mit der Erfindung vorgeschlagen, eine Chromlegierung aus einem Elektrolyten abzuscheiden, welcher neben Chrom- und Schwefelsäure auch ein Isopolyanionen ausbildendes Metall enthält, wie z.B. Molybdän, Vanadium, Wolfram oder Niob. Als besonders vorteilhaft hat sich dabei die Verwendung von Molybdän erwiesen, das in Form von Molybdänsäure oder von Molybdänsalzen dem Elektrolyten zugesetzt wird.

Reine Chrom-Molybdänlegierungen haben jedoch ein mattes, graues Aussehen. Dem Vorteil einer höheren Korrosionsbeständigkeit steht das stumpfe Aussehen, sowie eine äußerst aufwendige Verfahrensführung sowie die geringen Stromausbeuten entgegen. Darüber hinaus werden die Zusammensetzung der so abgeschiedenen Schichten stark von den Arbeitsbedingungen beeinflußt und sind dadurch wenig geeignet für eine technische Verwendung.

In überraschender Weise zeigte sich jedoch, daß nach Zugabe einer organischen Verbindung, insbesondere durch Zugabe einer kurzkettigen, aliphatischen Sulfonsäure, zu einer neben Chromsäure auch Schwefelsäure und mindestens ein Isopolyanionen ausbildendes Elements enthaltenen Elektrolytlösung, es zu einer über einen weiten Arbeitsbereich konstanten Abscheidung von glatten, glänzenden Chromlegierungsschichten definierter Zusammensetzung kommt und somit die oben genannten bekannten Nachteile wie das matte, graue Aussehen und die Störanfälligkeit überwunden werden. Dadurch ermöglicht es das erfindungsgemäße Verfahren, mit einem geringen Aufwand an analytischen Verfahrenskontrollen, die Erzeugung einer technisch brauchbaren Schicht mit konstanter Zusammensetzung zu garantieren, welche die vorteilhaften Chrom-Molybdän-Legierungseigenschaften aufweist und sich durch einen dekorativen Glanz sowie eine glatte Oberfläche auszeichnet. Die kombinierte Beigabe einer organischen Verbindung mit einem Isopolyanionen ausbildenden Element führt daher in überraschender Weise zu einer verbesserten Chromlegierungsabscheidung. Dadurch wurde überraschend gezeigt, daß die organische Verbindung nicht nur die Stromausbeute beeinflußt, sondern auch einen direkten, vorteilhaften Einfluß auf die Ausbildung der Legierung hat, was sich insbesondere in dem Glanz und nicht zuletzt in der konstanten Zusammensetzung der erfindungsgemäß gebildeten Schicht äußert. Ferner weist die erfindungsgemäß gebildete Schicht weitere vorteilhafte Eigenschaften auf, die sie sowohl gegenüber den reinen Chromüberzügen als auch den im Stand der Technik bekannten Chrom-Molybdänlegierungen auszeichnet. Das erfindungsgemäße Verfahren ermöglicht daher die technische Verwendung der ansonsten zu stark von den Arbeitsbedingungen beeinflußten, matten und grauen Chrom-Molybdänlegierungen. Darin liegt auch ein Vorteil gegenüber reinen Chromüberzügen, die auch eine hohe Sensibilität gegenüber den Abscheidebedingungen aufweisen. Dadurch ist das erfindungsgemäße Verfahren in besonderen Maße wirtschaftlich, da die Produktqualität eine höhere Konstanz aufweist und somit ein geringer Ausschuß anfällt. Weitere vorteilhafte Eigenschaften des mit dem erfindungsgemäßen Verfahren abgeschiedenen Schicht werden nachfolgend genannt.

Als insbesondere vorteilhaft hat sich der Einsatz der in der DE 34 02 554 beschriebenen organischen Verbindungen erwiesen. Diese Verbindungen werden als Katalysatoren - neben Schwefelsäure und/oder gegebenenfalls Fluoriden - zugegeben. Gegenüber den Fluoriden bzw. den komplexen Fluoriden haben kurzkettige Sulfonsäuren den Vorteil, daß z.B. Stahl als Grundmaterial nicht angegriffen wird. Als insbesondere vorteilhaft hat sich der Einsatz von gesättigten, aliphatischen Sulfonsäuren mit maximal zwei Kohlenstoffatomen und maximal sechs Sulfonsäuregruppen bzw. deren Salze oder Halogenderivate erwiesen. So führt der Einsatz einer gesättigten aliphatischen Sulfonsäure bzw. von deren Salzen oder Halogenderivaten nicht nur zu einer Erhöhung der Stromausbeute, sondern auch zu dem oben genannten überraschenden Einfluß auf den Glanz und die Toleranz der erfindungsgemäß abgeschiedenen Chrom-Molybdänlegierung gegenüber den Arbeitsbedingungen, bei konstanter Zusammensetzung und Qualität der Legierungsschicht. Dieser Einfluß ist völlig neu, und das erfindungsgemäße Verfahren bietet daher erstmals die Möglichkeit, wenig aufwendig glänzende Chrom-Molybdänlegierungen herzustellen, welche viele vorteilhafte Eigenschaften von reinen Chromschichten aufweisen, sowie zusätzliche, durch die Legierung begünstigte Eigenschaften aufweisen, was insgesamt zu einer glänzenden Schicht führt, welche sowohl den reinen Chromschichten als auch den bekannten Chrom-Molybdänschichten in vielerlei Hinsicht überlegen ist.

Chrom-Molybdänschichten, die aus einem schwefelsauren Elektrolyten abgeschieden werden, weisen bei geringer Rißdichte breite Risse auf, die von der Oberfläche bis zum Grundmaterial reichen können, was die Korrossionsbeständigkeit verschlechtert. Das erfindungsgemäße Verfahren überkommt diesen Nachteil durch Zugabe einer organischen Verbindung, insbesondere durch Zusatz einer Sulfonsäure, da sich dadurch die Rißdichte deutlich erhöht. Die Risse der mit dem erfindungsgemäßen Verfahren abgeschiedenen Schichten sind daher sehr fein und reichen nicht mehr bis zum Grundmaterial. Dies beeinflußt außerordentlich vorteilhaft die Korrosionsbeständigkeit und bewirkt einen klaren Vorteil der mit den erfindungsgemäßen Verfahren abgeschiedenen Schichten gegenüber den bekannten Chrom-Molybdän-Schichten.

So zeigten Untersuchungen ferner, daß reine Chrombeschichtungen deutlich höhere anodische Ströme erlauben, als die mit dem erfindungsgemäßen Verfahren erzeugte Beschichtung aus Chrom, Molybdän und einer kurzkettigen aliphatischen Sulfonsäure. Ferner zeigte sich, daß bei der Verwendung von Molybdänverbindungen zusammen mit organischen Verbindungen Schichten abgeschieden werden, die im Vergleich zu den reinen Chromschichten deutlich geringere anodische Korrosionsströme aufweisen. Dadurch wird gezeigt, daß die erfindungsgemäß abgeschiedenen Schichten eine deutlich höhere Korrosionsbeständigkeit als reine Hartchromschichten aufweisen. Dieser deutliche Unterschied resultiert ferner in einer besseren chemischen Beständigkeit der mit dem erfindungsgemäßen Verfahren erzeugten Schicht gegenüber Chloriden. Des weiteren zeichnen sich die mit dem erfindungsgemäßen Verfahren abgeschiedenen Schichten in vorteilhafter Weise durch eine große Härte und einen hohen Abriebwiderstand aus. Die Härte des mit dem erfindungsgemäßen Verfahren erzeugten Überzugs liegt im Bereich von Hartchromüberzügen.

Erfindungsgemäß kann dem Elektrolyten Molybdänsäure in einer Menge von 10 g/l bis hin zur Löslichkeitsgrenze zugegeben werden. Dabei hat sich der Zusatz von 50-70 g/l Molybdänsäure als besonders vorteilhaft erwiesen. Ferner enthält der Elektrolyt Chromsäure in einer Menge von 100 g/l bis 400 g/l in Abhängigkeit von der gewünschten Einbaurate. Zusätzlich weist der Elektrolyt katalysierende Schwefelsäure in einem Mengenbereich von 1 g/l bis 6 g/l auf, wobei er jedoch vorzugsweise 2 g/l enthält. Die organische Verbindung wird mit einer Konzentration von über 0,1 g/l dem Elektrolyten zugesetzt, als insbesondere vorteilhaft hat sich eine Menge von 2 g/l erwiesen. Ferner können dem Elktrolyten Halogenide, vorzugsweise komplexe Halogenide, zugesetzt werden.

In vorteilhafter Weise ermöglicht es das erfindungsgemäße Verfahren, daß die Betriebsparameter Elektrolytzusammensetzung, Elektrolyttemperatur und/oder Stromdichte in Abhängigkeit der gewünschten Molybdäneinbaurate eingestellt werden können. So kann nach den jeweiligen Anforderungen gezielt eine erfindungsgemäßer Überzug bereitgestellt werden. Erfindungsgemäß weisen die elektrolytisch abgeschiedenen Chrom-Molybdän-Legierungsschichten eine Molybdäneinbaurate zwischen 0,1 Gew.-% und 10 Gew.-% auf. Es zeigte sich, daß optimierte Abscheidungsergebnisse zu erzielen sind, wenn Chrom- und Schwefelsäure in einem Verhältnis von ca. 100:1 und Chrom- und Molybdänsäure in einem Verhältnis von ca. 3:1 bis 4:1 im Elektrolyten enthalten sind.

Zur Abscheidung der Chromlegierung wird der Elektrolyt mit einer Außenstromquelle verbunden. In vorteilhafter Weise erlaubt das erfindungsgemäße Verfahren einen weiten Stromdichte-Arbeitsbereich, bei Gewährleistung einer sehr glänzenden Schichtabscheidung. Dabei kann eine Bestromung mit einer Stromdichte im Bereich von 5 A/dm² bis wenigstens 200 A/dm² durchgeführt werden, so daß auch eine High Speed Verchromung problemlos möglich ist.

Vorteilhafter Weise ermöglicht das erfindungsgemäße Verfahren eine sicher haftende, korrosionsbeständige und glänzende Schicht bei hoher kathodischer Stromausbeute abzuscheiden. Dabei wird vorzugsweise mit einer kathodischen Stromausbeute von nicht weniger als 15%, vorzugsweise von über 20% gearbeitet.

Insbesondere vorteilhaft hat sich ein Überzug erwiesen, der bei einem Stromdichte-Arbeitsbereich von 20-50 A/dm² bei sehr glänzender Abscheidung und einer Molybdäneinbaurate von 1% erfindungsgemäß gebildet wird.

Ferner wird dem Elektrolyten ein erfindungsgemäß ausgewähltes Element der VI Hauptgruppe hinzu gegeben werden. Dabei kann dieser Zusatzstoff als Salz oder als Mischungen davon zugesetzt werden. Als Salz sind z.B. Sulfate, Halogenide, Carbonate, Chromate, Dichromate, Oxide, Hydroxide, Acetate, Sulfonate sowie Verbindungen, bei denen das Element als Anion vorliegt, bezeichnet. Dabei liegt die Menge an Zusatzstoff in einem Bereich von 0,25 mMol bis 2,5 Mol/l, vorzugsweise jedoch unter oder gleich 0,1 Mol/l. Insbesondere vorteilhaft hat sich die Zugabe von Selen oder Tellur erwiesen. Durch die Zugabe von Selen oder Tellur als erfindungsgemäß ausgewählte Elemente zu dem erfindungsgemäßen Verfahren wird in vorteilhafter Weise die Rißzahldichte beeinflußt.

Im Folgenden soll die Erfindung anhand eines Ausführungsbeispiels erläutert werden:

Das nachfolgende Ausführungsbeispiel zeigt einen Grundelektrolyten, welcher sich von dem erfindungsgemäßen Elektrolyten durch die Abwesenheit von Selen und Tellur unterscheidet.

### Beispiel 1:

In einem Elektrolyten mit 200g/l Chromsäure (CrO₃), 60g/l Molybdänsäure (handelsübliche Qualität, ca. 85% MoO₃) und 1% Schwefelsäure, bezogen auf den Chromsäuregehalt, wird auf einem Körper aus z.B. Stahl bei 55°C und einer kathodischen Stromdichte von 50 A/dm² bei Zugabe von 2,1 g/l Methansulfonsäure, eine hochglänzende, korrosionsbeständige Chrom-Molybdänschicht abgeschieden. In diesem Ausführungsbeispiel wird erfindungsgemäß als organische Verbindung aus der Gruppe der kurzkettigen, aliphatischen Sulfonsäuren Methansulfonsäure als zusätzlicher Katalysator zu der Schwefelsäure zugegeben. Die Stromausbeuten liegen in einem Bereich von ca. 20%.

Dieses Ausführungsbeispiel dient der Erläuterung und ist nicht beschränkend. Die zuzusetzenden Mengen der einzelnen Katalysatoren können variieren und hängen von der Badzusammensetzung und den Abscheidungsbedingungen ab.

Mit dem beschriebenen erfindungsgemäßen Verfahren lassen sich sämtliche Werkstoffe, insbesondere metallische, mit einer Chrom-Molybdänlegierung überziehen, welche sich gegenüber herkömmlichen Chrom-Molybdänlegierungen insbesondere durch ihr glattes, glänzendes Aussehen auszeichnet, sowie sich gegenüber reinen Chromschichten durch ihre bessere Korrosionsbeständigkeit, insbesondere ihre chemische Beständigkeit gegenüber Chloriden, sowie ferner durch ihre wenig störanfällige Abscheidung hervorhebt. Ferner gewährleistet das erfindungsgemäße Verfahren konstante Arbeitsbedingungen sowie eine hohe Stromausbeute.

## Patentansprüche

1. Verfahren zur Beschichtung von Werkstoffen, insbesondere von metallischen Werkstoffen, wobei zur Bildung einer korrosions- und insbesondere chloridbeständigen Schicht, die sich durch einen hohen Glanz auszeichnet, eine Chromlegierung aus einem Elektrolyten abgeschieden wird, der neben Chrom- und Schwefelsäure zumindest ein Isopolyanionen ausbildendes Metall aus der Gruppe bestehend aus Molybdän, Vanadium, Wolfram und Niob sowie eine organische Verbindung enthält, **dadurch gekennzeichnet, daß** dem Elektrolyten als Zusatzstoff eine Selen- und/oder Tellurverbindung in einem Bereich von 0,25 mMol/l bis 2,5 Mol/l zugesetzt wird.

2. Verfahren nach Anspruch 1, **dadurch gekennzeichnet, daß** als Isopolyanionen ausbildende Metall Molybdän in Form von Molybdänsäure oder von Molybdänsalzen dem Elektrolyten zugesetzt wird.

3. Verfahren nach Anspruch 1 und 2, **dadurch gekennzeichnet, daß** dem Elektrolyten Molybdänsäure in einer Menge von 10 g/l bis zur Löslichkeitsgrenze hinzugegeben wird.

4. Verfahren nach Anspruch 3, **dadurch gekennzeichnet, daß** dem Elektrolyten Molybdänsäure in einer Menge von 50 g/l bis 70 g/l hinzugegeben wird.

5. Verfahren nach einem oder mehreren der obigen Ansprüche 1 bis 4, **dadurch gekennzeichnet, daß** als organische Verbindung eine kurzkettige aliphatische Sulfonsäure, deren Salze und/oder deren Halogenderivate dem Elektrolyten zugegeben werden.

6. Verfahren nach einem oder mehreren der obigen Ansprüche 1 bis 5, **dadurch gekennzeichnet, daß** die organische Verbindung in einer Konzentration von 0,1 g/l bis 10 g/l dem Elektrolyten hinzugefügt wird.

7. Verfahren nach einem oder mehreren der obigen Ansprüche 1 bis 6, **dadurch gekennzeichnet, daß** ca. 2 g/l der organischen Verbindung dem Elektrolyten zugesetzt wird.

8. Verfahren nach einem oder mehreren der obigen Ansprüche 1 bis 7, **dadurch gekennzeichnet, daß** Methansulfonsäure verwendet wird.

9. Verfahren nach Anspruch 1, **dadurch gekennzeichnet, daß** der Zusatzstoff in einer Menge von unter oder gleich 0,1 Mol/l Elektrolyt bezogen auf das jeweilige Element liegt.

10. Verfahren nach einem oder mehreren der obigen Ansprüche 1 bis 9, **dadurch gekennzeichnet, daß** die Bestromung mit einer Stromdichte in einem Bereich von 5 A/dm² bis 200 A/dm² durchgeführt wird.

11. Verfahren nach einem oder mehreren der obigen Ansprüche 1 bis 10, **dadurch gekennzeichnet, daß** die Bestromung mit einer Stromdichte von 20 A/dm² bis 100 A/dm² erfolgt.

12. Verfahren nach einem oder mehreren der obigen Ansprüche 1 bis 11, **dadurch gekennzeichnet, daß** die Molybdäneinbaurate einen Wert zwischen 0,1 Gew.-% und 10,0 Gew.-% aufweist.

13. Verfahren nach einem oder mehreren der vorherigen Ansprüche 1 bis 12, **dadurch gekennzeichnet, daß** mit einer kathodischen Stromausbeute von nicht weniger als 15%, vorzugsweise von über 20%, gearbeitet wird.

14. Verfahren nach einem oder mehreren der vorherigen Ansprüche 1 bis 13, **dadurch gekennzeichnet, daß** mit einer Badtemperatur von 20 bis 70°C gearbeitet wird.

15. Verfahren nach einem oder mehreren der vorherigen Ansprüche 1 bis 14, **dadurch gekennzeichnet, daß** die Betriebsparameter Elektrolytzusammensetzung, Elektrolyttemperatur und/oder Stromdichte in Abhängigkeit der gewünschten Molybdäneinbaurate gewählt werden können.

16. Elektrolyt zur Durchführung des Verfahrens nach einem der Ansprüche 1 bis 15 für die galvanische Abscheidung einer Chromlegierung, wobei dieser neben Chrom- und Schwefelsäure wenigstens ein Isopolyanionen ausbildendes Metall aus der Gruppe bestehend aus Molybdän, Vanadium, Wolfram und Niob in Form von Säure, Salz oder eines anderen Derivates und als eine organische Verbindung eine kurzkettige aliphatische Sulfonsäure, deren Salze und/oder deren Halogenderivate aufweist, **dadurch gekennzeichnet, dass** der Elektrolyt als Zusatzstoff eine Selen- und/oder Tellurverbindung in einem Bereich von 0,25 mMol/l bis 2,5 Mol/l enthält.

17. Elektrolyt nach Anspruch 16, **dadurch gekennzeichnet, daß** er Molybdän als Isopolyanionen ausbildendes Metall enthält.

18. Elektrolyt nach Anspruch 16 oder 17, **dadurch gekennzeichnet, daß** der Elektrolyt Chromsäure in einer Menge von 100 g/l bis 400 g/l enthält.

19. Elektrolyt nach einem der Ansprüche 16 bis 18, **dadurch gekennzeichnet, daß** der Elektrolyt Schwefelsäure in einer Menge von 1 g/l bis 6 g/l enthält.

## Claims

1. A method of coating materials, particularly metallic materials, wherein, for the purpose of forming a corrosion- and in particular a chloride-resistant layer, which is **characterised by** a high gloss, a chromium alloy is deposited from an electrolyte, which, in addition to chromic acid and sulphuric acid, contains at least one metal from the group consisting of molybdenum, vanadium, tungsten and niobium, which forms isopolyanions and an organic compound, **characterised in that** an additive comprising a selenium and/or tellurium compound is added to the electrolyte in a range of 0.25 mMol/l to 2.5 Mol/l.

2. A method as claimed in Claim 1, **characterised in that** molybdenum in the form of molybdic acid or molybdenum salts is added to the electrolyte as the metal forming isopolyanions.

3. A method as claimed in Claim 1 and 2, **characterised in that** molybdic acid is added to the electrolyte in an amount of 10 g/l up to the solubility limit.

4. A method as claimed in Claim 3, **characterised in that** molybdic acid is added to the electrolyte in an amount of 50 g/l to 70 g/l.

5. A method as claimed in one or more of the above Claims 1 to 4, **characterised in that** a short chain aliphatic sulphonic acid, the salts thereof and/or halogen derivatives thereof, are added to the electrolyte as the organic compound.

6. A method as claimed one or more of the above Claims 1 to 5, **characterised in that** the organic compound is added to the electrolyte in a concentration of 0.1 g/l to 10 g/l.

7. A method as claimed in one or more of the above Claims 1 to 6, **characterised in that** ca. 2 g/l of the organic compound is added to the electrolyte.

8. A method as claimed in one or more of the above Claims 1 to 7, **characterised in that** methane sulphonic acid is used.

9. A method as claimed in Claim 1, **characterised in that** the additive is present in an amount of less than or equal to 0.1 Mol/l electrolyte, with respect to the element in question.

10. A method as claimed in one or more of the above Claims 1 to 9, **characterised in that** the application of current is effected with a current density in a range of 5 A/dm² to 200 A/dm².

11. A method as claimed in one or more of the above Claims 1 to 10, **characterised in that** the application of current occurs with a current density of 20 A/dm² to 100 A/dm².

12. A method as claimed in one or more of the above Claims 1 to 11, **characterised in that** the rate of incorporation of molybdenum has a value between 0.1 wt.% and 10.0 wt.%.

13. A method as claimed in one or more of the preceding Claims 1 to 12, **characterised in that** a cathodic current yield of not less than 15%, preferably of more than 20%, is used.

14. A method as claimed in one or more of the preceding Claims 1 to 13, **characterised in that** a bath temperature of 20 to 70°C is used.

15. A method as claimed in one or more of the preceding Claims 1 to 14, **characterised in that** the operating parameters comprising electrolyte composition, electrolyte temperature and/or current density can be selected in dependence on the desired rate of incorporation of molybdenum.

16. An electrolyte for carrying out the method as claimed in one of Claims 1 to 15 for the galvanic deposition of a chromium alloy, wherein, in addition to chromic acid and sulphuric acid, it includes at least one metal, which forms isopolyanions, from the group consisting of molybdenum, vanadium, tungsten and niobium in the form of an acid, a salt or another derivative and a short chain aliphatic sulphonic acid, salts thereof and/or halogen derivative thereof constituting an organic compound, **characterised in that** the electrolyte includes an additive comprising a selenium and/or tellurium compound in a range of 0.25 mMol/l to 2.5 Mol/l.

17. An electrolyte as claimed in Claim 16, **characterised in that** it includes molybdenum as the metal which forms isopolyanions.

18. An electrolyte as claimed in Claim 16 or 17, **characterised in that** the electrolyte contains chromic acid in an amount of 100 g/l to 400 g/l.

19. An electrolyte as claimed in one of Claims 16 to 18, **characterised in that** the electrolyte containers sulphuric acid in an amount of 1 g/l to 6 g/l.

## Revendications

1. Procédé pour le revêtement de matériaux, en particulier de matériaux métalliques, dans lequel, pour former une couche résistante à la corrosion et en particulier aux chlorures **caractérisée par** un fort brillant, un alliage de chrome est déposé à partir d'un électrolyte qui contient, outre de l'acide chromique et de l'acide sulfurique, au moins un métal formant des ions isopropyle appartenant au groupe comprenant le molybdène, le vanadium, le tungstène et le niobium, ainsi qu'un composé organique, **caractérisé en ce que** l'électrolyte est additionné d'un composé de sélénium et/ou de tellure servant d'additif dans une plage de 0,25 mMol/l à 2,5 Mol/l.

2. Procédé selon la revendication 1, **caractérisé en ce que** le métal formant des ions isopropyle ajouté à l'électrolyte est du molybdène sous la forme d'acide molybdique ou de sels de molybdène.

3. Procédé selon la revendication 1 et 2, **caractérisé en ce que** l'électrolyte est additionné d'acide molybdique dans une quantité comprise entre 10 g/l et la limite de solubilité.

4. Procédé selon la revendication 3, **caractérisé en ce que** l'électrolyte est additionné d'acide molybdique dans une quantité comprise entre 50 g/l et 70 g/l.

5. Procédé selon une ou plusieurs des revendications 1 à 4, **caractérisé en ce que** le composé organique ajouté à l'électrolyte est un acide sulfonique aliphatique à chaîne courte, des sels et/ou des dérivés halogénés de celui-ci.

6. Procédé selon une ou plusieurs des revendications 1 à 5, **caractérisé en ce que** le composé organique est ajouté à l'électrolyte à une concentration comprise entre 0,1 g/l et 10 g/l.

7. Procédé selon une ou plusieurs des revendications 1 à 6, **caractérisé en ce qu'**environ 2 g/l du composé organique sont ajoutés à l'électrolyte.

8. Procédé selon une ou plusieurs des revendications 1 à 7, **caractérisé en ce que** l'on utilise de l'acide méthanesulfonique.

9. Procédé selon la revendication 1, **caractérisé en ce que** l'additif est présent dans une quantité inférieure ou égale à 0,1 Mol/l d'électrolyte par rapport à l'élément en question.

10. Procédé selon une ou plusieurs des revendications 1 à 9, **caractérisé en ce que** le courant électrique est appliqué avec une densité de courant comprise entre 5 A/dm² et 200 A/dm².

11. Procédé selon une ou plusieurs des revendications 1 à 10, **caractérisé en ce que** le courant électrique est appliqué avec une densité de courant de 20 A/dm² à 100 A/dm².

12. Procédé selon une ou plusieurs des revendications 1 à 11, **caractérisé en ce que** le taux d'incorporation du molybdène est compris entre 0,1 % en poids et 10,0 % en poids.

13. Procédé selon une ou plusieurs des revendications 1 à 12, **caractérisé en ce qu'**il fonctionne avec un rendement de courant cathodique qui n'est pas inférieur à 15 % et qui est de préférence supérieur à 20 %.

14. Procédé selon une ou plusieurs des revendications 1 à 13, **caractérisé en ce qu'**il fonctionne à une température de bain de 20 à 70°C.

15. Procédé selon une ou plusieurs des revendications 1 à 14, **caractérisé en ce que** les paramètres de composition de l'électrolyte, de température de l'électrolyte et/ou de densité de courant peuvent être choisis en fonction du taux d'incorporation du molybdène souhaité.

16. Électrolyte pour la mise en oeuvre du procédé selon l'une des revendications 1 à 15 pour le dépôt galvanique d'un alliage de chrome, lequel contient, outre de l'acide chromique et de l'acide sulfurique, au moins un métal formant des ions isopropyle appartenant au groupe comprenant le molybdène, le vanadium, le tungstène et le niobium sous la forme d'un acide, d'un sel ou d'un autre dérivé, et comme composé organique, un acide sulfonique aliphatique à chaîne courte, des sels et/ou des dérivés halogénés de celui-ci, **caractérisé en ce que** l'électrolyte contient un composé de sélénium et/ou de tellure servant d'additif dans une plage de 0,25 mMol/l à 2,5 Mol/l.

17. Électrolyte selon la revendication 16, **caractérisé en ce qu'**il contient du molybdène comme métal formant des ions isopropyle.

18. Électrolyte selon la revendication 16 ou 17, **caractérisé en ce que** l'électrolyte contient de l'acide chromique dans une quantité comprise entre 100 g/l et 400 g/l.

19. Électrolyte selon l'une des revendications 16 à 18, **caractérisé en ce que** l'électrolyte contient de l'acide sulfurique dans une quantité compris e entre 1 g/l et 6 g/l.
